# FASCICULE DE BREVET EUROPEEN

(11) **EP 4 162 089 B1**
(45) Date de publication et mention de la délivrance du brevet: **20.03.2024**
(21) Numéro de dépôt: 21734420.9
(22) Date de dépôt: 31.05.2021
(51) Int. Cl.: C22C 21/14, C22C 21/16, C22C 21/18, C22F 1/057, F04D 19/04, F04D 29/02

(54) **UTILISATION DE PRODUITS EN ALLIAGE ALUMINIUM CUIVRE MAGNESIUM PERFORMANTS A HAUTE TEMPERATURE**
VERWENDUNG VON PRODUKTEN AUS EINER BEI HOHER TEMPERATUR GUT AUSBILDENDEN ALUMINIUM-KUPFER-MAGNESIUM-LEGIERUNG
USE OF PRODUCTS MADE FROM ALUMINIUM COPPER MAGNESIUM ALLOY THAT PERFORM WELL AT HIGH TEMPERATURE

(30) Priorité: 04.06.2020 FR 2005856
(43) Date de publication de la demande: 12.04.2023
(73) Titulaire: Constellium Issoire, 63500 Issoire (FR)
(72) Inventeur: LORENZINO, Pablo, 38500 SAINT CASSIEN (FR); DOLEGA, Lukasz, 38950 SAINT MARTIN LE VINOUX (FR)
(74) Mandataire: Constellium - Propriété Industrielle
(86) Numéro de dépôt international: PCT/FR2021/050981
(87) Numéro de publication internationale: WO 2021/245345

(56) Documents cités:
- WO-A1-2020/074818
- CN-A- 107 354 413
- RU-C1- 2 278 179
- US-A1- 2004 013 529
- Anonymous: "Aircraft Operating Environment" In: "Accelerated Aging of Materials and Structures : The Effects of Long-Term Elevated-Temperature Exposure", 31 décembre 1996 (1996-12-31), National Academies Press, Washington, D.C., XP055832733, pages 1-5, DOI: https://doi.org/10.17226/9251, figures 2-1

## Description

### DOMAINE TECHNIQUE

L'invention concerne l'utilisation de produits en alliages aluminium-cuivre-magnésium, destinés à être mis en oeuvre à haute température.

### ART ANTERIEUR

Certains alliages d'aluminium sont couramment utilisés pour des applications dans lesquelles ils ont une haute température d'emploi, typiquement entre 80 et 250 °C et généralement entre 100 et 200 °C, par exemple comme pièce de structure ou moyen d'attache à proximité de moteur dans l'industrie automobile ou aérospatiale ou comme rotors ou autres pièces de pompe d'aspiration d'air telles que notamment les pompes à vide.

Ces alliages nécessitent de bonnes performances mécaniques à haute température. Les bonnes performances mécaniques à haute température signifient notamment d'une part la stabilité thermique, c'est-à-dire que les propriétés mécaniques mesurées à température ambiante sont stables après un vieillissement de longue durée à la température d'emploi, et d'autre part la performance à chaud c'est-à-dire que les propriétés mécaniques mesurées à haute température (propriétés mécaniques statiques, résistance au fluage) sont élevées.

Parmi les alliages connus pour ce type d'application on peut citer l'alliage AA2618 qui comprend (% en poids) :
Cu:1,9-2,7 Mg:1,3-1,8 Fe:0,9-1,3, Ni:0,9-1,2 Si:0,10-0,25 Ti:0,04-0,10 qui a été utilisé pour la fabrication du Concorde.

Le brevet FR 2279852 propose un alliage à teneur réduite en fer et nickel de composition suivante (% en poids) :
Cu:1,8-3 Mg:1,2-2,7 Si<0,3 Fe:0,1-0,4 Ni + Co: 0,1 - 0,4 (Ni + Co)/Fe: 0,9 - 1,3

L'alliage peut contenir également Zr, Mn, Cr, V ou Mo à des teneurs inferieures a 0,4%, et éventuellement Cd, In, Sn ou Be a moins de 0,2% chacun, Zn a moins de 8% ou Ag a moins de 1 %. On obtient avec cet alliage une amélioration sensible du facteur de concentration de contraintes K1c représentatif de la résistance à la propagation de criques.

La demande de brevet EP 0 756 017 A1 a pour objet un alliage d'aluminium à haute résistance au fluage de composition (% en poids) :
Cu: 2,0 - 3,0 Mg: 1,5 - 2,1 Mn: 0,3 - 0,7
Fe<0,3 Ni<0,3 Ag<1,0 Zr<0,15 Ti<0,15
avec Si tel que: 0,3 < Si + 0,4Ag < 0,6
autres éléments < 0,05 chacun et < 0,15 au total.

Le brevet RU2210614C1 décrit un alliage de composition (en % en poids) :
Cu: 3,0 - 4,2 Mg: 1,0 - 2,2 Mn: 0,1 - 0,8 Zr : 0,03 - 0,2 Ti : 0,012 - 0,1, V : 0,001 - 0,15
au moins un élément parmi Ni : 0,001 - 0,25 et Co : 0,001 - 0,25, reste aluminium.

La demande de brevet WO2012/140337 concerne des produits corroyés en alliage d'aluminium Al-Cu-Mg de composition, en % en poids, Cu : 2,6 - 3,7 ; Mg : 1,5 - 2,6; Mn : 0,2 - 0,5; Zr : ≤ 0,16; Ti : 0,01 - 0,15; Cr ≤ 0,25; Si ≤ 0,2; Fe ≤ 0,2; autres éléments < 0,05 et reste aluminium; avec Cu > - 0,9(Mg) + 4,3 et Cu < - 0,9 (Mg) + 5,0 ; où Cu = Cu - 0,74 (Mn - 0,2) - 2,28 Fe et Mg = Mg - 1,73 (Si - 0,05) pour Si ≥ 0,05 et Mg = Mg pour Si<0,05 et leur procédé de fabrication. Les alliages mentionnés dans cette demande sont particulièrement utiles pour des applications dans lesquelles les produits sont maintenus à des températures de 100 °C à 200 °C, typiquement à environ 150 °C. Les produits mentionnés dans cette demande sont utiles pour les pièces d'attache destinées à être utilisées dans un moteur pour automobile, telles que des vis ou des boulons ou des rivets ou pour la fabrication de pièces de la nacelle et/ou de mats d'accrochage des avions, les bords d'attaque d'aile d'avion et le fuselage d'avions supersoniques.

La demande de brevet CN104164635 décrit un procédé pour améliorer la résistance à température ambiante et les performances à haute température d'un alliage AI-Cu-Mg pour une tige de forage en alliage d'aluminium. Le procédé comprend les étapes selon lesquelles l'alliage Al-Cu-Mg est pré-étiré et déformé de 0 à 8% après le traitement en solution, puis est chauffé à 160 °C à 190 °C, pendant quatre heures à 120 heures, puis, l'alliage est sorti d'un four, un refroidissement à l'air est effectué sur l'alliage et le rapport de teneur en cuivre au magnésium dans l'alliage Al-Cu-Mg est inférieur ou égal à cinq, la composition de l'alliage étant, en % en poids, Cu: 4.0% ~ 4.3%, Mg: 1.5% ~ 1.6%, Mn: 0.4% ~ 0.6%, Ti: 0.1% ~ 0.15%, reste Al.

La demande de brevet CN107354413 concerne une technique de préparation d'un matériau d'alliage d'aluminium résistant à la chaleur à haute résistance pour l'exploration pétrolière, et appartient au domaine technique du traitement thermique de l'alliage d'aluminium. Les composants de l'alliage sont déterminés comme Si <0,35, Fe <0,45, Cu 4,0-4,5, Mn 0,40-0,80, Mg 1,3-1,7, Zn <0,10, Ti 0,08-0,20, Zr0,10-0,15 et d'autres impuretés 0,00-0,15.

Le brevet RU2278179 C1 concerne des alliages aluminium-cuivre-magnésium utiles comme matériaux de structure dans la technique de l'espace aérien comprenant (% en masse) cuivre 3,8-5,5; magnésium 0,3-1,6; manganèse 0,2-0,8; titane 0,5,10 (-6) -0,07; tellure 0,5,10 (-5) -0,01, au moins un élément du groupe contenant de l'argent 0,2-1,0; nickel 0,5,10 (-6) -0,05; zinc 0,5,10 (-6) -0,1; zirconium 0,05-0,3; chrome 0,05-0,3; fer 0,5,10 (-6) -0,15; silicium 0,5,10 (-6) -0,1; hydrogène 0,1,10 (-5) -2,7,10 (-5); et équilibre: aluminium.

La demande de brevet WO2020074818 est relative à une tôle mince en alliage à base d'aluminium essentiellement recristallisée et d'épaisseur comprise entre 0,25 et 12 mm comprenant, en % en poids, Cu 3,4 - 4,0 ; Mg 0,5 - 0,8 ; Mn 0,1 - 0,7 ; Fe ≤ 0,15 ; Si ≤ 0,15 ; Zr ≤ 0,04 ; Ag ≤ 0,65; Zn ≤ 0,5 ; impuretés inévitables ≤ 0,05 chacune et ≤ 0,15 au total ; reste aluminium.

Le demande de brevet US2004013529 concerne une pompe à vide mécanique comprenant un rotor en alliage de métal léger obtenu par métallurgie des poudres. La métallurgie des poudres augmente la résistance du rotor à la chaleur et au fluage.

L'alliage AA2219 de composition (en % en poids) Cu : 5,8 - 6,8 Mn : 0,20 - 0,40 Ti : 0,02 - 0,10, Zr : 0,10 - 0,25 V : 0,05 - 0,15 Mg < 0,02 est également connu pour des applications à haute température.

Ces alliages présentent cependant des propriétés mécaniques insuffisantes pour certaines applications et posent également des problèmes de recyclage en raison en particulier de la teneur élevée en fer et/ou silicium et/ou nickel et/ou cobalt et/ou vanadium.

On connaît par ailleurs des alliages Al-Cu-Mg, qui sont le plus souvent à l'état T3, un état métallurgique économique qui ne nécessite pas de traitement thermique de revenu.

Le brevet US 3,826,688 enseigne un alliage de composition (en % en poids), Cu : 2,9 - 3,7, Mg : 1,3 - 1,7 et Mn : 0,1 - 0,4.

Le brevet US 5,593,516 enseigne un alliage de composition (en % en poids) Cu : 2,5 - 5,5, Mg : 0,1 - 2,3 dans la limite de leur solubilité c'est-à-dire tels que Cu est au plus égal à Cuₘₐₓ = -0,91 (Mg) + 5,59.

La demande de brevet EP 0 038 605 A1 enseigne un alliage de composition (en % en poids), Cu : 3,8 - 4,4, Mg : 1,2 - 1,8 et Mn : 0,3 - 0,9, au maximum 0,12 Si, 0,15 Fe, 0,25 Zn, 0,15 Ti et 0,10 Cr.

Le brevet US 6,444,058 enseigne une composition d'alliage de haute pureté AI-Mg-Cu pour lequel les valeurs efficaces de Cu et de Mg sont définies, notamment par Cu_{target} = Cu_{eff} + 0.74 (Mn - 0.2) + 2,28 (Fe - 0,005), et enseigne un domaine de composition dans le diagramme Cu_{eff} : Mg_{eff} dans lequel la valeur maximale de Mg_{eff} est de l'ordre de 1,4 % en poids.

Il existe un besoin pour des produits en alliage d'aluminium ayant de bonnes performances mécaniques à haute température, typiquement à 150 °C, et étant faciles à fabriquer et à recycler.

### EXPOSE DE L'INVENTION

L'objet de l'invention est l'utilisation d'un produit corroyé à l'état T8 en alliage d'aluminium de composition, en % en poids,
Cu : 3,6 - 4,4
Mg: 1,2 - 1,4
Mn : 0,5-0,8
Zr: 0.07 - 0,15
Ti : 0,01 - 0,05
Si ≤ 0,20
Fe ≤ 0,20
Zn ≤ 0,25
impuretés inévitables < 0,05
reste aluminium,
dans une application dans laquelle ledit produit est maintenu à des températures de 100 °C à 250 °C pendant une durée significative d'au moins 200 heures.

### FIGURES

[Fig. 1] La Figure 1 montre l'évolution de la résistance à la rupture avec la durée de vieillissement à 150 °C en heures.

### DESCRIPTION DETAILLEE DE L'INVENTION

Sauf mention contraire, toutes les indications concernant la composition chimique des alliages sont exprimées comme un pourcentage en poids basé sur le poids total de l'alliage. L'expression 1,4 Cu ou 1,4 (Cu) signifie que la teneur en cuivre exprimée en % en poids est multipliée par 1,4. La désignation des alliages se fait en conformité avec les règlements de The Aluminium Association, connus de l'homme du métier. Les définitions des états métallurgiques sont indiquées dans la norme européenne EN 515 - 2017. Cette norme indique notamment qu'un état T8 : est un état mis en solution écroui puis revenu, cette désignation s'appliquant aux produits qui sont soumis à un écrouissage pour améliorer leur résistance mécanique, ou pour lesquels l'effet de l'écrouissage associé au planage ou au dressage se traduit sur les limites de propriétés mécaniques. Par état T8 on entend tous les états métallurgiques pour lesquels le premier chiffre après T est 8. Par exemple les états T851 et T852 sont des états T8.

Les caractéristiques mécaniques statiques en traction, en d'autres termes la résistance à la rupture Rₘ, la limite d'élasticité conventionnelle à 0,2% d'allongement R_{p0,2}, et l'allongement à la rupture A%, sont déterminés par un essai de traction selon la norme NF EN ISO 6892-1, le prélèvement et le sens de l'essai étant définis par la norme EN 485-1. Les essais de traction à chaud sont réalisés selon la norme NF EN 10002-5. Les essais de fluage sont réalisés selon la norme ASTM E139-06. Sauf mention contraire, les définitions de la norme EN 12258 s'appliquent.

Les présents inventeurs ont constaté que de manière surprenante, il existe un domaine de composition des alliages Al-Cu-Mg contenant du Mn qui permet lorsqu'ils sont utilisés à l'état T8 d'obtenir des produits corroyés particulièrement performants à haute température.

La teneur en magnésium est telle que Mg soit compris entre 1,2 et 1,4 % en poids et de préférence entre 1,25 et 1,35 % en poids. Lorsque la teneur en Mg n'est pas dans le domaine selon l'invention, les propriétés mécaniques ne sont pas satisfaisantes. En particulier la résistance à la rupture Rₘ peut être insuffisante à température ambiante et/ou après vieillissement à 150 °C.

La teneur en cuivre est telle que Cu soit compris entre 3,6 et 4,4 % en poids. Avantageusement Cu est au moins 3,9 % en poids et de préférence au moins 4,0 % en poids. Avantageusement Cu est au plus 4,3 % en poids et de préférence au plus 4,25 % en poids.

Les produits destinés à l'utilisation selon l'invention contiennent 0,5 à 0,8 % en poids de manganèse ce qui contribue notamment au contrôle de la structure granulaire. Avantageusement la teneur en Mn est comprise entre 0,51 et 0,65 % en poids. Les présents inventeurs ont constaté que l'addition simultanée de manganèse et de zirconium peut être avantageuse dans certains cas, notamment pour diminuer la sensibilité au vieillissement à haute température tout en atteignant des propriétés mécaniques élevées. La teneur en Zr est au maximum de 0,15 % en poids. La teneur en Zr est au moins égale à 0,07 en % en poids et de préférence au moins égale à 0,08 en % en poids. Dans un mode de réalisation avantageux, les produits destinés à l'utilisation selon l'invention contiennent 0,09 à 0,15 % en poids de zirconium et 0,50 à 0,60 % en poids de manganèse.

La teneur en titane est comprise entre 0,01 et 0,05 % en poids. L'addition de titane contribue notamment à l'affinage des grains lors de la coulée. Cependant une addition supérieure à 0,05 % en poids peut résulter en une finesse excessive de la taille de grain ce qui nuit à la résistance au fluage à température élevée.

Les teneurs en fer et en silicium sont au maximum de 0,20 % en poids chacune. Dans un mode de réalisation avantageux de l'invention, la teneur en fer est au maximum de 0,18% en poids et de préférence 0,15 % en poids. Dans un mode de réalisation avantageux de l'invention, la teneur en silicium est au maximum de 0,15% en poids et de préférence 0,10 % en poids.

La teneur en zinc est au maximum de 0,25% en poids. Dans un mode de réalisation de l'invention, la teneur en zinc est comprise entre 0,05 et 0,25 % en poids et peut contribuer notamment à la résistance mécanique. Cependant la présence de zinc peut poser des problèmes de recyclage. Dans un autre mode de réalisation, la teneur en zinc est inférieure à 0,20, de préférée, inférieure à 0,15 % en poids.

La teneur des autres éléments est inférieure à 0,05 % en poids et de préférence inférieure à 0,04 % en poids. De préférence, le total des autres éléments est inférieur à 0,15 % en poids. Les autres éléments sont des impuretés inévitables. Le reste est de l'aluminium.

Les produits corroyés destinés à l'utilisation selon l'invention sont de préférence des tôles, des profilés ou des produits forgés. Les profilés sont typiquement obtenus par filage. Les produits forgés peuvent être obtenus par forge de blocs coulés ou de produits filés ou de produits laminés.

Le procédé de fabrication des produits destinés à l'utilisation selon l'invention comprend les étapes successives d'élaboration de l'alliage, coulée, optionnellement homogénéisation, déformation à chaud, mise en solution, trempe, déformation à froid et revenu.

Dans une première étape, on élabore un bain de métal liquide de façon à obtenir un alliage d'aluminium de composition selon l'invention. Le bain de métal liquide est ensuite coulé typiquement sous forme de plaque de laminage, de billette de filage ou d'ébauche de forge.

Avantageusement, le produit ainsi coulé est ensuite homogénéisé de façon à atteindre une température comprise entre 450°C et 520° C et de préférence entre 495 °C et 510°C pendant une durée comprise entre 5 et 60 heures. Le traitement d'homogénéisation peut être réalisé en un ou plusieurs paliers.

Le produit est ensuite déformé à chaud typiquement par laminage, filage et/ou forgeage. La déformation à chaud est réalisée de façon à maintenir de préférence une température d'au moins 300 °C. Avantageusement, on maintient une température d'au moins 350 °C et de préférence d'au moins 380 °C au cours de la déformation à chaud. On ne réalise pas de déformation à froid significative, notamment par laminage à froid, entre la déformation à chaud et la mise en solution. Une déformation à froid significative est typiquement une déformation d'au moins environ 5%.

Le produit ainsi déformé est ensuite mis en solution par un traitement thermique permettant d'atteindre une température comprise entre 485 et 520 °C et de préférence entre 495 et 510 °C pendant 15 min à 8 h, puis trempé.

La qualité de la mise en solution peut être évaluée par calorimétrie et/ou microscopie optique.

Le produit corroyé obtenu, typiquement une tôle, un profilé ou un produit forgé, subit ensuite une déformation à froid. Avantageusement, la déformation à froid est une déformation de 2 à 5% permettant d'améliorer la résistance mécanique et d'obtenir après revenu un état T8. La déformation à froid peut notamment être une déformation par traction contrôlée conduisant à un état T851 ou une déformation par compression conduisant à un état T852.

Finalement, un revenu est réalisé dans lequel le produit atteint une température comprise entre 160 et 210°C et de préférence entre 175 et 195°C pendant 5 à 100 heures et de préférence de 10 à 50h. Dans un mode de réalisation avantageux un revenu est réalisé dans lequel le produit atteint une température comprise entre 170 et 180°C pendant 10 à 15 heures. Le revenu peut être réalisé en un ou plusieurs paliers. De préférence, les conditions de revenu sont déterminées pour que la résistance mécanique Rp_{0,2} soit maximale (revenu « au pic »). Le revenu dans les conditions selon l'invention permet notamment d'améliorer les propriétés mécaniques et leur stabilité lors d'un vieillissement à 150 °C.

L'épaisseur des produits destinés à l'utilisation selon l'invention est avantageusement comprise entre 6 mm et 300 mm, de préférence entre 10 et 200 mm. Une tôle est un produit laminé de section transversale rectangulaire dont l'épaisseur uniforme. L'épaisseur des profilés est définie selon la norme EN 2066 :2001 : la section transversale est divisée en rectangles élémentaires de dimensions A et B ; A étant toujours la plus grande dimension du rectangle élémentaire et B pouvant être considéré comme l'épaisseur du rectangle élémentaire.

Les produits corroyés obtenus selon le procédé ont l'avantage de présenter une résistance mécanique élevée et de bonnes performances à haute température. Ainsi les produits corroyés destinés à l'utilisation selon l'invention présentent de préférence dans la direction longitudinale une résistance à la rupture Rₘ d'au moins 490 MPa et de préférence d'au moins 495 MPa et présentant après vieillissement à 150 °C pendant 1000h, une résistance à la rupture Rₘ d'au moins 475 MPa et de préférence d'au moins 480 MPa. Les produits corroyés destinés à l'utilisation selon l'invention sont résistants au fluage. Ainsi les produits corroyés destinés à l'utilisation selon l'invention présentent de préférence une durée nécessaire pour atteindre une déformation de 0,35 % lors d'un test de fluage selon la norme ASTM E139-06 pour une contrainte de 250 MPa et à une température de 150 °C d'au moins 700 heures et de manière préférée d'au moins 800h.

Les produits destinés à l'utilisation selon l'invention sont particulièrement utiles pour des applications dans lesquelles les produits sont maintenus à des températures de 100°C à 250 °C et de préférence de 100 °C à 200 °C, typiquement à environ 150 °C, pendant une durée significative d'au moins 200 heures et de préférence d'au moins 2000 heures.

Ainsi les produits destinés à l'utilisation selon l'invention sont utiles pour des applications de pièce de structure ou moyen d'attache à proximité de moteur dans l'industrie automobile ou aérospatiale ou préférentiellement pour des applications de rotors ou autres pièces notamment des impulseurs de pompe d'aspiration d'air telles que notamment les pompes à vide, telles que en particulier des pompes turbomoléculaires ou pour des applications de pièces de dispositifs de soufflage d'air telles que des impulseurs.

Ces aspects, ainsi que d'autres de l'invention sont expliqués plus en détail à l'aide des exemples illustratifs et non limitatifs suivants.

### EXEMPLES

### Exemple 1

Dans cet exemple 6 alliages ont été coulés sous forme de plaques de laminage. L'alliage B a une composition selon l'invention. Les alliages C et E sont enseignés par la demande WO2012/140337 pour leurs performances dans les utilisations à haute température. L'alliage F est un alliage AA2618, connu pour ses performances dans les utilisations à haute température.

La composition des alliages en % en poids est donnée dans le tableau 1.

**[Tableau 1]**

| **Alliage** | **Si** | **Fe** | **Cu** | **Mn** | **Mg** | **Ni** | **Zn** | **Ti** | **Zr** |
|---|---|---|---|---|---|---|---|---|---|
| A | 0,08 | 0,14 | 4,2 | 0,51 | 1,35 | - | 0,20 | 0,02 | 0,02 |
| B (Invention) | 0,04 | 0,07 | 4,0 | 0,58 | 1,40 | - | 0,12 | 0,02 | 0,10 |
| C (Référence) | 0,04 | 0,05 | 3,3 | 0,34 | 1,9 | - | - | 0,02 | 0,11 |
| D (Référence) | 0,04 | 0,05 | 4,2 | 0,34 | 1,3 | - | - | 0,02 | 0,11 |
| E (Référence) | 0,04 | 0,05 | 3,7 | 0,34 | 1,6 | - | - | 0,02 | 0,11 |
| F (Référence) | 0,22 | 1,10 | 2,6 | 0,05 | 1,60 | 1,10 | 0,08 | 0,01 | 0,00 |

Les plaques ont été homogénéisées à une température comprise entre 490 °C et 540 °C, adaptée en fonction de l'alliage, laminées à chaud jusqu'à une épaisseur de 10 mm (alliage A) et 15 mm (alliages B à E) et 21 mm (alliage F), mises en solution à une température comprise entre 490 °C et 540 °C, adaptée en fonction de l'alliage, trempées à l'eau par immersion, tractionnées de 2 à 4 % et revenues à 175°C ou 190 °C pour atteindre le pic de limite d'élasticité en traction à l'état T8. Ainsi les plaques en alliage A et B ont été homogénéisée entre 20 et 36 h à 495 °C, les tôles obtenues après laminage étant mises en solution 2h à 498°C et revenue 8h 190°C ou 12h à 175 °C. La plaque en alliage C a été homogénéisée en deux paliers de 10h à 500 °C puis 20h à 509 °C, la tôle obtenue après laminage étant mise en solution 2h à 507 °C et revenue 12h à 190 °C. La plaque en alliage D a été homogénéisée en deux paliers de 10h à 500 °C puis 20h à 503 °C, la tôle obtenue après laminage étant mise en solution 2h à 500 °C et revenue 8h à 190 °C. La plaque en alliage E a été homogénéisée en deux paliers de 10h à 500 °C puis 20h à 503 °C, la tôle obtenue après laminage étant mise en solution 2h à 504 °C et revenue 12h à 190 °C.

Les propriétés mécaniques obtenues à mi-épaisseur à 25°C dans la direction longitudinale avant et après vieillissement sont données dans le Tableau 2 en MPa.

**[Tableau 2]**

| **Alliage** | **Revenu** | **Propriété (MPa)** | **Durée de vieillissement (h)** | | | | | |
|---|---|---|---|---|---|---|---|---|
| | | | 0 | 1000 | 2000 | 3000 | 5000 | 10000 |
| **A** | **8h 190°C** | R_{0.2} | 483 | 431 | | 362 | | 334 |
| | | Rm | 511 | 480 | | 440 | | 417 |
| **B** | **8h 190°C** | R_{0.2} | 459 | 421 | | 394 | | 351 |
| | | Rm | 500 | 483 | | 460 | | 432 |
| **A** | **12h 175 °C** | R_{0.2} | | 448 | | 413 | | 378 |
| | | Rm | | 490 | | 474 | | 452 |
| **B** | **12h 175 °C** | R_{0.2} | | 416 | | 394 | | 353 |
| | | Rm | | 474 | | 465 | | 435 |
| **C** | **12h 190 °C** | R_{0.2} | 456 | 447 | 436 | | 421 | |
| | | Rm | 476 | 467 | 467 | | 455 | |
| **D** | **8h 190°C** | R_{0.2} | 470 | 427 | 411 | | 386 | |
| | | Rm | 483 | 472 | 463 | | 449 | |
| **E** | **12h 190 °C** | R_{0.2} | 468 | 462 | 440 | | 424 | |
| | | Rm | 485 | 484 | 473 | | 466 | |
| **F** | | R_{0.2} | 420 | 406 | | 387 | | 355 |
| | | Rm | 445 | 435 | | 420 | | 406 |

L'évolution de la résistance à la rupture avec la durée de vieillissement à 150 °C est représentée sur la Figure 1. Les produits destinés à l'utilisation selon l'invention présentent une résistance à la rupture Rₘ supérieure à celle des produits de référence avant vieillissement et supérieure à la plupart des autres alliages après 1000 heures à 150 °C. Après 3000 heures de vieillissement les produits destinés à l'utilisation selon l'invention ont une résistance mécanique Rₘ supérieure à celle de l'alliage F, qui est un alliage AA2618 connu pour ses propriétés à haute température.

Des essais de fluage ont été réalisés selon la norme ASTM E139-06 pour une contrainte de 285 MPa et à une température de 150 °C (alliages C, E et F) et pour une contrainte de 250 MPa et à une température de 150 °C (alliages A, B et F) On a notamment mesuré la durée nécessaire pour atteindre une déformation de 0,35%. Les résultats sont rassemblés dans le Tableau 3.

**[Tableau 3]**

| **Alliage** | **Contrainte (MPa) Sens L** | **Durée nécessaire pour atteindre une déformation de 0,35% (h)** | **Facteur d'amélioration par rapport à l'alliage F** |
|---|---|---|---|
| A | 250 | 815 | 5,5 |
| B | 250 | 2100 | 14,1 |
| F | 250 | 149 | - |
| C | 285 | 221 | 3,6 |
| E | 285 | 267 | 4,4 |
| F | 285 | 61 | - |

La performance des produits destinés à l'utilisation selon l'invention au test de fluage est largement supérieure à celle d'un produit de référence pour les utilisations à hautes température (produit F) et supérieure également à celle des produits C et E.

### Exemple 2

Dans cet exemple, on a comparé l'évolution avec la durée de vieillissement à 150 °C de la limite d'élasticité R_{p0,2} pour un produit laminé en alliage B d'épaisseur 10 mm obtenu par le procédé tel que décrit dans l'exemple 1, avec un produit laminé en alliage B d'épaisseur 10 mm à l'état T351. Pour le produit à l'état T351 un vieillissement de 233 h à 150 °C est estimé grâce aux données obtenues après un traitement de 8h à 190 °C.

Le temps équivalent t*ᵢ* à 150 °C est défini par la formule 1 : ${t}_{i} = \frac{\int exp \left(-16400/T\right) dt}{exp \left(-16400/{T}_{ref}\right)} .$ où T (en Kelvin) est la température instantanée de traitement du métal , qui évolue avec le temps t (en heures), et T_{ref} est une température de référence fixée à 423 K. tᵢ est exprimé en heures. La constante Q/R = 16400 K est dérivée de l'énergie d'activation pour la diffusion du Cu, pour laquelle la valeur Q = 136100 J/mol a été utilisée. Pour le produit à l'état T851, le vieillissement a été estimé pour 233 h par approximation linéaire à partir de la valeur de 426 MPa obtenue après 1000h.

Les résultats sont présentés dans le tableau 4.

**[Tableau 4]**

| | **R_{p0,2} (TL) [MPa]** | **Rp_{0,2} (TL) [MPa] après vieillissement à 150 °C** | Δ **R_{p0,2} [%]** |
|---|---|---|---|
| T351 | 349 | 459 | 32% |
| T851 | 459 | 451 | -2% |

On constate que la stabilité thermique du produit à l'état T851 est largement supérieure que la stabilité thermique à l'état T351.

## Revendications

1. Utilisation d'un produit corroyé à l'état T8 en alliage d'aluminium de composition, en % en poids,
Cu : 3,6 - 4,4
Mg: 1,2 - 1,4
Mn : 0,5-0,8
Zr: 0.07 - 0,15
Ti : 0,01 - 0,05
Si ≤ 0,20
Fe ≤ 0,20
Zn ≤ 0,25
impuretés inévitables < 0,05
reste aluminium,
dans une application dans laquelle ledit produit est maintenu à des températures de 100 °C à 250 °C pendant une durée significative d'au moins 200 heures.

2. Utilisation selon la revendication 1 dans laquelle Cu est au moins égal à 3,9 % en poids et de préférence au moins égal à 4,0 en % en poids et/ou Cu est au plus 4,3 % en poids et de préférence au plus 4,25 % en poids.

3. Utilisation selon la revendication 1 ou la revendication 2 dans laquelle la teneur en Mn est comprise entre 0,51 et 0,65 % en poids.

4. Utilisation selon une quelconque des revendications 1 à 3 dans laquelle Zr est au moins égal à 0,08 en % en poids.

5. Utilisation selon une quelconque des revendications 1 à 4 **caractérisée en ce que** l'épaisseur dudit produit corroyé est comprise entre 6 mm et 300 mm et de préférence entre 10 et 200 mm, étant donné que si le produit corroyé est un profilé l'épaisseur est définie selon la norme EN 2066 :2001.

6. Utilisation selon une quelconque des revendications 1 à 5 dans laquelle ledit produit corroyé présente dans la direction longitudinale une résistance à la rupture Rₘ d'au moins 490 MPa et de préférence d'au moins 495 MPa et présente après vieillissement à 150 °C pendant 1000h, une résistance à la rupture Rₘ d'au moins 475 MPa et de préférence d'au moins 480 MPa, la résistance à la rupture Rₘ, étant déterminée par un essai de traction selon la norme NF EN ISO 6892-1, le prélèvement et le sens de l'essai étant définis par la norme EN 485-1.

7. Utilisation selon une quelconque des revendications 1 à 6 dans laquelle ledit produit corroyé présente une durée nécessaire pour atteindre une déformation de 0,35 % lors d'un test de fluage selon la norme ASTM E139-06 pour une contrainte de 250 MPa et à une température de 150 °C d'au moins 700 heures et de manière préférée d'au moins 800h.

8. Utilisation selon une quelconque des revendications 1 à 7 dans laquelle le procédé de fabrication dudit produit corroyé comprend, successivement,
- l'élaboration d'un bain de métal liquide de façon à obtenir un alliage d'aluminium de composition une quelconque des revendications 1 à 4,
- la coulée dudit alliage typiquement sous forme de plaque de laminage, de billette de filage ou d'ébauche de forge,
- optionnellement l'homogénéisation du produit ainsi coulé de façon à atteindre une température comprise entre 450°C et 520° C,
- la déformation à chaud du produit ainsi obtenu,
- la mise en solution du produit ainsi déformé à chaud par un traitement thermique permettant d'atteindre une température comprise entre 485 et 520 °C et de préférence entre 495 et 510 °C pendant 15 min à 8 h, puis la trempe,
- la déformation à froid du produit ainsi mis en solution et trempé,
- le revenu dans lequel le produit ainsi obtenu atteint une température comprise entre 160 et 210°C et de préférence entre 175 et 195°C pendant 5 à 100 heures et de préférence de 8 à 50h pour obtenir un état T8.

9. Utilisation selon une quelconque des revendications 1 à 8 dans laquelle le produit est maintenu à des températures de 100 °C à 200 °C.

10. Utilisation selon une quelconque des revendications 1 à 9 dans laquelle l'application est une de pièce de structure ou moyen d'attache à proximité de moteur dans l'industrie automobile ou aérospatiale.

11. Utilisation selon une quelconque des revendications 1 à 9 dans laquelle l'application est un rotor ou une autre pièce de pompe d'aspiration d'air telle qu'une pompe à vide, de préférence une pompe turbomoléculaire.

12. Utilisation selon une quelconque des revendications 1 à 9 dans laquelle l'application est une pièce de dispositif de soufflage d'air telle qu'un impulseur.

## Patentansprüche

1. Verwendung eines Knetprodukts in einem T8-Zustand aus einer Aluminiumlegierung mit der Zusammensetzung, in Gew.-%,
Cu: 3,6-4,4
Mg: 1,2-1,4
Mn: 0,5-0,8
Zr: 0,07 - 0,15
Ti: 0,01-0,05
Si ≤ 0,20
Fe ≤ 0,20
Zn ≤ 0,25
unvermeidbare Verunreinigungen < 0,05
Rest Aluminium,
in einer Anwendung, in der das Produkt eine signifikante Dauer von mindestens 200 Stunden lang auf Temperaturen von 100°C bis 250°C gehalten wird.

2. Verwendung nach Anspruch 1, bei der Cu mindestens gleich 3,9 Gew.-%, und vorzugsweise mindestens gleich 4,0 Gew.-% beträgt, und/oder Cu höchstens 4,3 Gew.-%, und vorzugsweise 4,25 Gew.-% beträgt.

3. Verwendung nach Anspruch 1 oder Anspruch 2, bei der der Gehalt an Mn zwischen 0,51 und 0,65 Gew.-% liegt.

4. Verwendung nach einem der Ansprüche 1 bis 3, bei der Zr mindestens gleich 0,08 Gew.-% beträgt.

5. Verwendung nach einem der Ansprüche 1 bis 4, **dadurch gekennzeichnet, dass** die Dicke des Knetprodukts zwischen 6 mm und 300 mm, und vorzugsweise zwischen 10 und 200 mm liegt, vorausgesetzt dass, wenn das Knetprodukt ein Profil ist, die Dicke gemäß der Norm EN 2066:2001 definiert wird.

6. Verwendung nach einem der Ansprüche 1 bis 5, bei der das Knetprodukt in der Längsrichtung eine Bruchfestigkeit Rₘ von mindestens 490 MPa, und vorzugsweise mindestens 495 MPa aufweist, und nach der Alterung 1000 Stunden lang bei 150°C eine Bruchfestigkeit Rₘ von mindestens 475 MPa, und vorzugsweise mindestens 480 MPa aufweist, wobei die Bruchfestigkeit Rₘ durch einen Zugversuch gemäß der Norm NF EN ISO 6892-1 bestimmt wird, wobei die Probenahme und die Richtung des Versuchs durch die Norm EN 485-1 definiert werden.

7. Verwendung nach einem der Ansprüche 1 bis 6, bei der das Knetprodukt eine Dauer, die nötig ist, um eine Verformung von 0,35% bei einer Kriechprüfung gemäß der Norm ASTM E139-06 bei einer Spannung von 250 MPa und einer Temperatur von 150°C mindestens 700 Stunden lang, und vorzugweise mindestens 800 Stunden lang zu erreichen, aufweist.

8. Verwendung nach einem der Ansprüche 1 bis 7, wobei das Verfahren zum Herstellen des Knetprodukts nacheinander umfasst,
- Ausarbeiten eines Bades aus flüssigem Metall, um eine Aluminiumlegierung mit einer Zusammensetzung nach einem der Ansprüche 1 bis 4 zu erhalten,
- Gießen der Legierung typischerweise in Form eines Walzbarrens, eines Pressbarrens oder Schmiederohlings,
- optional Homogenisieren des so gegossenen Produkts, um eine Temperatur zu erreichen, die zwischen 450°C und 520°C liegt,
- Warmumformen des so erhaltenen Produkts,
- Lösungsglühen des so warmumgeformten Produkts durch eine Wärmebehandlung, die es ermöglicht, eine Temperatur zu erreichen, die zwischen 485 und 520°C, und vorzugsweise zwischen 495 und 510°C liegt, 15 Min. bis 8 Stunden lang, danach Abschrecken,
- Kaltumformen des so lösungsgeglühten und abgeschreckten Produkts,
- Vorlauslagern, bei dem das so erhaltene Produkt eine Temperatur erreicht, die zwischen 160 und 210°C, und vorzugsweise zwischen 175 und 195°C liegt, 5 bis 100 Stunden lang, und vorzugsweise 8 bis 50 Stunden lang, um einen T8-Zustand zu erhalten.

9. Verwendung nach einem der Ansprüche 1 bis 8, bei der das Produkt auf Temperaturen von 100°C bis 200°C gehalten wird.

10. Verwendung nach einem der Ansprüche 1 bis 9, bei der die Anwendung ein Strukturteil oder ein Verbindungsmittel in der Nähe eines Motors in der Automobil- oder Luftfahrtindustrie ist.

11. Verwendung nach einem der Ansprüche 1 bis 9, bei der die Anwendung ein Rotor oder ein anderes Teil einer Luftsaugpumpe, wie einer Vakuumpumpe, vorzugsweise einer Turbomolekularpumpe ist.

12. Verwendung nach einem der Ansprüche 1 bis 9, bei der die Anwendung ein Teil einer Luftgebläse-Vorrichtung, wie ein Impeller ist.

## Claims

1. Use of a wrought aluminum alloy in a T8 temper with the following composition, in wt%,
Cu: 3.6 - 4.4
Mg: 1.2 - 1.4
Mn: 0.5 - 0.8
Zr: 0.07 - 0.15
Ti: 0.01- 0.05
Si ≤ 0.20
Fe ≤ 0.20
Zn ≤ 0.25
unavoidable impurities < 0.05
the remainder being aluminum,
in an application wherein said product is kept at temperatures of 100°C to 250°C for a significant period of at least 200 hours.

2. Use according to claim 1 wherein Cu is at least equal to 3.9 wt% and preferably at least equal to 4.0 wt% and/or Cu is at most 4.3 wt% and preferably at most 4.25 wt%.

3. Use according to claim 1 or claim 2 wherein the Mn content is between 0.51 and 0.65 wt%.

4. Use according to any one of claims 1 to 3 wherein Zr is at least equal to 0.08 wt%.

5. Use according to any one of claims 1 to 4 **characterized in that** the thickness of said wrought product is between 6 mm and 300 mm and preferably between 10 and 200 mm, given that if the wrought product is a profile, the thickness is defined as per the standard EN 2066:2001.

6. Use according to any one of claims 1 to 5 wherein said wrought product has in the longitudinal direction an ultimate tensile strength Rₘ of at least 490 MPa and preferably at least 495 MPa and has after long term exposure at 150°C for 1000h, an ultimate tensile strength Rₘ of at least 475 MPa and preferably at least 480 MPa, the ultimate tensile strength Rₘ, being determined by a tensile test as per the standard NF EN ISO 6892-1, the sampling and direction of the test being defined by the standard EN 485-1.

7. Use according to any one of claims 1 to 6 wherein said wrought product has a necessary period to attain a 0.35% deformation during a creep test as per the standard ASTM E139-06 for a stress of 250 MPa and at a temperature of 150°C of at least 700 hours and preferably of at least 800h.

8. Use according to any one of claims 1 to 7 wherein the process for manufacturing said wrought product comprises, successively,
- preparing a liquid metal bath so as to obtain an aluminum alloy with a composition according to any one of claims 1 to 4,
- casting said alloy typically in rolling ingot, extrusion billet or forging stock form,
- optionally homogenizing the product thus cast so as to attain a temperature between 450°C and 520°C,
- hot working the product thus obtained,
- solution heat treating the product thus hot worked with a heat treatment enabling to reach a temperature between 485 and 520°C and preferably between 495 and 510°C for 15 min to 8 h, then quenching,
- cold working the product thus solution heat treated and quenched,
- ageing wherein the product thus obtained attains a temperature between 160 and 210°C and preferably between 175 and 195°C for 5 to 100 hours and preferably from 8 to 50h to obtain a T8 temper.

9. Use according to any one of claims 1 to 8, wherein the product is kept at temperatures of 100°C to 200°C.

10. Use according to any one of claims 1 to 9 wherein the application is a structural component or attachment means near engines in the automotive or aerospace industry.

11. Use according to any one of claims 1 to 9 wherein the application is a rotor or another component of an air suction pump such as a vacuum pump, preferably a turbomolecular pump.

12. Use according to any one of claims 1 to 9 wherein the application is a component of an air blowing device such as a booster.
